# EUROPÄISCHE PATENTSCHRIFT

(11) **EP 1 388 867 B1**
(45) Veröffentlichungstag und Bekanntmachung des Hinweises auf die Patenterteilung: **01.08.2007**
(21) Anmeldenummer: 03291690.0
(22) Anmeldetag: 08.06.2003
(51) Int. Cl.: H01B 7/18, H01B 13/14

(54) **Elektrisches kabel**
Electrical cable
Câble électrique

(30) Priorität: 08.08.2002 DE 10236288
(43) Veröffentlichungstag der Anmeldung: 11.02.2004
(73) Patentinhaber: Nexans, 75008 Paris (FR)
(72) Erfinder: Dänekas, Franz, 30826 Garbsen (DE); Strittmatter, Marc, 30459 Hannover (DE)
(74) Vertreter: Döring, Roger

(56) Entgegenhaltungen:
- DE-A- 10 131 569
- US-A- 4 514 036
- DATABASE WPI Section Ch, Week 198820 Derwent Publications Ltd., London, GB; Class A32, AN 1988-136526 XP002264711 & JP 63 078409 A (FUJIKURA CABLE WORKS LTD), 8. April 1988 (1988-04-08)

## Beschreibung

Die Erfindung betrifft ein elektrisches Kabel nach dem Oberbegriff des Patentanspruchs 1 sowie ein Verfahren zur Herstellung eines elektrischen Kabels nach dem Oberbegriff der Patentansprüche 5 und 7.

Aus der US-A-4 514 036 ist ein elektrisches Kabel bekannt, welches aus einem Leiter und einem den Leiter umgebenden Kunststoffmantel besteht. Der Kunststoffmantel ist aus zwei Schichten unterschiedlichen Werkstoffs aufgebaut. In einem ersten Ausführungsbeispiel besteht der Kunststoffmantel aus einer inneren Schicht aus Polyethylen und einer äußeren Schicht aus Polypropylen. Nach einem zweiten Ausführungsbeispiel weist der Kunststoffmantel eine innere Schicht aus Weich-PVC und eine äußere Schicht aus Hart-PVC auf. Die jeweils äußere Schicht soll beständig gegen Abrieb sein, wenn das Kabel in Kabelkanäle eingezogen wird. Um zu vermeiden, daß der Kabelmantel bei der Kabelinstallation beschädigt wird, ist vorgesehen, daß zwischen der inneren und der äußeren Schicht eine Haftvermittlerschicht vorhanden ist, welche sich aus einer homogenen Mischung aus den Werkstoffen der inneren und äußeren Schicht zusammensetzt.

Aus der WO 02/15202 ist ein im Wasser und in feuchter Umgebung verlegbares Kabel mit Polyethylenmantel bekannt, welcher eine Kabelseele umschließt und auf den eine Brandschutzschicht extrudiert ist. Das Material der Brandschutzschicht ist schwer entflammbar, haftet gut auf dem Polyethylenmantel und ist halogenfrei. Die Schwerentflammbarkeit der Brandschutzschicht wird durch Zugabe von speziellen flammhemmenden Füllstoffen bzw. Zusatzstoffen zu einem Ethylen Copolymer erreicht. Der Polyethylenmantel und die Brandschutzschicht werden in einem Arbeitsschritt hergestellt.

In vielen Anwendungsfällen z. B. bei der Verlegung von Mittelspannungskabeln in U-Bahnschächten wird ein hoher Sauerstoffindex des Mantelmaterials von über 25 % gefordert. Darüberhinaus muß das Material des Mantels halogenfrei sein. Ein solch hoher Sauerstoffindex bzw. eine so extrem hohe Schwerentflammbarkeit bei gleichzeitiger Halogenfreiheit kann nur erreicht werden, wenn dem Mantelmaterial große Mengen von Füllstoffen zugegeben werden, wie z. B. Aluminiumtrioxyhydrat, Magnesiumhydroxid etc. Insbesondere Aluminiumtrioxyhydrat hat sich als Flammschutzmittel bewährt, da bei erhöhten Temperaturen das Kristallwasser abgespalten wird und eine Sauerstoffzufuhr zum Brandherd von außen verhindert. Hochgefüllte Kunststoffmischungen, d. h. solche, die mehr als 100 Teile Füllstoff auf 100 Teile Basismaterial haben, sind zwar extrudierbar, gehen aber selbst dann, wenn das Basismaterial ein Ethylen Copolymer ist, nur eine geringe Haftung mit einer Manteloberfläche aus Polyethylen ein, wenn die Mantelschicht und die hochgefüllte Mischung in zwei Arbeitsschritten extrudiert werden. Bei einer gemeinsamen Extrusion der Mantel- und der Brandschutzschicht ist zwar eine gute Haftung zwischen den beiden Schichten erzielbar, es ist aber wegen der hohen Massetemperatur bei der Verarbeitung des für Kabelmäntel üblicherweise verwendeten HDPE auf Flammschutzmittel zurückzugreifen, deren flammhemmende Reaktion bei Temperaturen einsetzt, die oberhalb der Massetemperatur des HDPE liegt.

Der vorliegenden Erfindung liegt von daher die Aufgabe zugrunde, das bekannte Kabel dahingehend zu verbessern, daß die äußere Brandschutzschicht eine wesentlich verbesserte Eigenschaft im Brandfalle und eine verbesserte Haftung zum darunterliegenden Polyethylenmantel aufweist, sowie die Möglichkeit gegeben ist, nahezu sämtlich im Handel erhältlichen halogenfreien Flammschutzmaterialien einzusetzen.

Diese Aufgabe wird durch die im Kennzeichen des Anspruchs 1 erfaßten Merkmale gelöst.

Durch die Verwendung eines zusätzlichen Haftvermittlers zwischen dem Polyethylenmantel und der äußeren Brandschutzschicht wird trotz eines hohen Füllgrades eine gute Haftung erreicht.

Weitere vorteilhafte Ausgestaltungen der Erfindung sind in den Unteransprüchen erfaßt.

Die Erfindung ist anhand der in den Figuren 1 und 2 schematisch dargestellten Ausführungsbeispiele näher erläutert.

Figur 1 zeigt einen seitlichen Schnitt durch ein Kabel nach der Lehre der Erfindung.

Das Kabel weist eine Kabelseele 1 auf, die beispielsweise einen oder mehrere isolierte elektrische Leiter aufweisen kann. Im Falle eines Mittel- oder Hochspannungskabels weisen die elektrischen Leiter wie an sich bekannt zusätzlich zur Isolierung eine innere und eine äußere Leitschicht auf. Über der äußeren Leitschicht kann noch eine metallische Abschirmung vorgesehen sein.

Die Kabelseele 1 ist von einem Kabelmantel 2 umgeben, der aus einer ersten inneren Schicht 2a aus Polyethylen sowie einer zweiten äußeren Schicht 2b besteht, welche schwerentflammbar ist und aus einer hochgefüllten thermoplastisch verarbeitbaren Kunststoffmischung besteht. Zwischen der ersten und der zweiten Schicht ist eine dritte Schicht 2c vorgesehen, welche die äußere Oberfläche der Schicht 2a vollflächig bedeckt. Diese dritte Schicht 2c besteht aus einem Haftvermittler, welche eine innige Verbindung zwischen der ersten und der zweiten Schicht herstellt.

Die Wanddicken der Schichten betragen vorteilhafterweise
1. Schicht WD = 2,5 mm
2. Schicht WD = 2,00 mm
3. Schicht WD = 0,15 mm.

Das Material der ersten Schicht ist reines Polyethylen ohne nennenswerte Zusätze.

Die zweite Schicht setzt sich beispielsweise zusammen aus:
60 - 90 Teilen Ethylenvinylacetat
40 - 0 Teilen Lineares Polyethylen
0 - 20 Teilen Ethylenacrylatterpolymer (EAT), welches von der Atofina unter dem Handelsnamen Lotader geliefert wird.
100 - 170 Teilen Aluminiumtrioxyhydrat
0,4 Teile Alterungsschutzmittel.

Diese Mischung weist einen Sauerstoffindex von 25 - 36 % auf.

Die dritte Schicht ist ein Copolymer des Ethylens, welches beispielsweise unter dem Handelsnamen Lotryl 18 MA 02 erhältlich ist. Dem Copolymer wird vorzugsweise ein Farbstoffmasterbatch zugegeben, welcher z. B. unter dem Handelsnamen Plasblack PE 4470 erhältlich ist. Das Mischungsverhältnis beträgt in etwa 99 Teile Copolymer zu 1 Teil Farbstoffmasterbatch.

Die erste und die dritte Schicht werden vorzugsweise im Coextrusionsverfahren auf die Kabelseele aufextrudiert. Die zweite Schicht kann im selben Arbeitsgang unmittelbar auf die noch warme dritte Schicht aufextrudiert werden. Es ist aber auch möglich, die zweite Schicht in einem nachfolgenden Arbeitsgang aufzubringen.

Die dritte Schicht kann auch durch Längsauflegen oder Aufwickeln einer Folie aus einem Copolymer des Ethylens auf die erste Schicht erzeugt werden. Die Folie verschweißt infolge der durch die Extrusion der zweiten Schicht entstehende Extrusionswärme sowohl mit der ersten als auch mit der zweiten Schicht.

Die Figur 2 zeigt eine seitliche Ansicht einer Fertigungseinrichtung.

Die von einer Vorratstrommel 3 ablaufende Kabelseele 1 wird einem ersten Extruder 4 zugeführt. Der Extruder 4 ist ein sogenannter Coextrusionsextruder, dem über eine erste Schnecke 4a das Material der ersten Schicht und über eine zweite Schnecke 4b das Material der dritten Schicht zugeführt wird. Die Schichten 2a und 2c werden in konzentrischer Anordnung dem Mundstück 4c des Extruders 4 zugeleitet.

Die mit den Schichten 2a und 2c versehene Kabelseele gelangt nun in einem zweiten Extruder 5, welcher die zweite Schicht 2b auf die dritte Schicht 2c extrudiert. Das nun fertige Kabel 6 wird einem Kühlbecken 7 zugeführt und auf eine Kabeltrommel 8 aufgewickelt.

Da wegen des hohen Füllgrades die Extrusionsgeschwindigkeit des zweiten Extruders 5 weniger als 50 % der Extrusionsgeschwindigkeit des Extruders 4 betragen kann, kann es von Vorteil sein, die zweite Schicht 2b in einem gesonderten Arbeitsgang aufzubringen.

An einer Probe des fertigen Kabels wurde die Haftung zwischen der ersten und der zweiten Schicht in Anlehnung an IEC. 19.21 gemessen und ein Wert von 21 N ermittelt.

## Patentansprüche

1. Elektrisches Kabel, welches eine Kabelseele (1) und einen die Kabelseele (1) umgebenden Mantel (2) aufweist, der aus einer ersten inneren Schicht (2a) aus Polyethylen, einer zweiten äußeren Schicht (2b) aus einem Ethylen Copolymer, die durch Zugabe von speziellen flammhemmenden Füllstoffen bzw. Zusatzstoffen flammfest gemacht ist, und einer zwischen der ersten inneren Schicht (2a) und der zweiten äußeren Schicht (2b) angeordneten dritten Schicht (2c) aus einem Haftvermittler aus Ethylenvinylacetat (EVA), Ethylenbutylacrylat (EBA) oder Ethylenmethylacrylat (EMA) besteht.

2. Elektrisches Kabel nach Anspruch 1, **dadurch gekennzeichnet, daß** die erste Schicht (2a) aus einem Polyethylen hoher Dichte (HDPE) besteht.

3. Elektrisches Kabel nach Anspruch 1 oder 2, **dadurch gekennzeichnet, daß** die dritte Schicht (2c) eine Wanddicke von weniger als 0,2 mm aufweist.

4. Elektrisches Kabel nach einem der Ansprüche 1 bis 3, **dadurch gekennzeichnet, daß** die dritte Schicht (2c) aus 95 - 99 Teilen Ethylenvinylacetat und 1 bis 5 Teilen eines Farbmasterbatches besteht, z. B. aus Polyethylen und Ruß.

5. Verfahren zur Herstellung eines elektrischen Kabels nach einem der Ansprüche 1 bis 4, **dadurch gekennzeichnet, daß** auf die Kabelseele (1) in einem ersten Arbeitsschritt die erste und die dritte Schicht (2a,2c) durch Coextrusion aufgebracht werden, und in einem zweiten Arbeitsschritt die äußere hochgefüllte zweite Schicht (2b) aufextrudiert wird.

6. Verfahren nach Anspruch 5, **dadurch gekennzeichnet, daß** die äußere hochgefüllte zweite Schicht (2b) im selben Arbeitsgang wie die erste und die dritte Schicht (2a,2c) auf die ungekühlte, noch warme dritte Schicht (2c) aufextrudiert wird.

7. Verfahren zur Herstellung eines elektrischen Kabels nach einem der Ansprüche 1 bis 4, **dadurch gekennzeichnet, daß** auf die erste Schicht (2a) die dritte Schicht (2c) in Form einer Folie aus dem Haftvermittler längseinlaufend oder durch Wickeln aufgebracht wird und die zweite Schicht (2b) auf die dritte Schicht (2c) aufextrudiert wird.

8. Verfahren nach Anspruch 7, **dadurch gekennzeichnet, daß** die Folie aus einem Haftvermittler mit einem Schmelzbereich zwischen 70 °C und 100 °C besteht.

## Claims

1. Electrical cable, comprising a core (1) and a sheath (2) surrounding the core(1), wherein the sheath (2) has a first inner layer (2a) of polyethylene and a second outer layer (2b) of an ethylene copolymer, which is flameretardant from the addition of special flameretardant fillers or additives, and a third layer (2c) which is positioned between the first inner layer (2a) and the second outer layer (2b) and which consists of an adhesive comprising ethylenevinylacetate (EVA), ethylenebutylacrylate (EBA) or ethylenemethylacrylate (EMA).

2. Electrical cable according to claim 1, **characterized in that** the first layer (2a) is made of a high density polyethylene (HDPE).

3. Electrical cable according to claim 1 or 2, **characterized in that** the third layer (2c) has a wall thickness of less than 0,2 mm.

4. Electrical cable according to one of the claims 1 to 3, **characterized in that** the third layer (2c) is made of 95 - 99 parts of ethylenevinylacetate and 1 to 5 parts of a colour master batch, e. g. of polyethylene and carbon black.

5. Method for the production of an electrical cable according to one of the claims 1 to 4, **characterized in that** the first and the third layer (2a,2c) are formed around the core (1) in a first step of production by coextrusion and the highly filled second outer layer (26) is extruded in a second step of production.

6. Method according to claim 5, **characterized in that** the highly filled second outer layer (2b) is extruded onto the not cooled, still warm third layer (2c) in the same step of production as the first and the third layer (2a,2c).

7. Method for the production of an electrical cable according to one of the claims 1 to 4, **characterized in that** the third layer (2c) is applied to the first layer (2a) as a foil made of the adhesive in longitudinal direction or as a winding and the second layer (2b) is extruded around the third layer (2c).

8. Method according to claim 7, **characterized in that** the foil is made of an adhesive with a melting range between 70 °C and 100 °C.

## Revendications

1. Câble électrique qui présente une âme de câble (1) et une gaine (2) entourant l'âme de câble (1), la gaine se composant d'une première couche interne (2a) en polyéthylène, d'une deuxième couche externe (2b) en un copolymère de l'éthylène et qui est rendue ignifuge par l'addition de charges ou d'additifs spéciaux ignifuges et d'une troisième couche (2c) disposée entre la première couche interne (2a) et la deuxième couche externe (2b) en un agent promoteur de l'adhésion en éthylène-acétate de vinyle (EVA), en éthylène-acrylate de butyle (EBA) ou en éthylène-acrylate de méthyle (EMA).

2. Câble électrique selon la revendication 1, **caractérisé en ce que** la première couche (2a) se compose d'un polyéthylène de densité élevée (HDPE) .

3. Câble électrique selon la revendication 1 ou 2, **caractérisé en ce que** la troisième couche (2c) présente une épaisseur de paroi de moins de 0,2 mm.

4. Câble électrique selon l'une quelconque des revendications 1 à 3, **caractérisé en ce que** la troisième couche (2c) se compose de 95-99 parts d'éthylène-acétate de vinyle et de 1 à 5 parts d'un lot-maître de colorants, par exemple, de polyéthylène et de noir de fumée.

5. Procédé de fabrication d'un câble électrique selon l'une quelconque des revendications 1 à 4, **caractérisé en ce que** sur l'âme du câble (1) dans une première étape de travail, on applique par coextrusion la première et la troisième couches (2a, 2c) et **en ce que**, dans une deuxième étape de travail, on procède à l'extrusion par dessus de la deuxième couche externe chargée (2b).

6. Procédé selon la revendication 5, **caractérisé en ce que** la deuxième couche externe chargée (2b) subit une extrusion, lors de la même phase de travail que la première et la troisième couche (2a, 2c), sur la troisième couche non refroidie, encore chaude (2c).

7. Procédé de fabrication d'un câble électrique selon l'une quelconque des revendications 1 à 4, **caractérisé en ce que**, sur la première couche (2a), on applique, en direction longitudinale ou par enroulement, la troisième couche (2c) sous la forme d'une feuille de l'agent promoteur de l'adhésion et **en ce que** l'on extrude la deuxième couche (2b) sur la troisième couche (2c).

8. Procédé selon la revendication 7, **caractérisé en ce que** la feuille se compose d'un agent promoteur de l'adhésion ayant un domaine de fusion compris entre 70°C et 100°C.
